# EUROPÄISCHE PATENTSCHRIFT

(11) **EP 2 776 600 B1**
(45) Veröffentlichungstag und Bekanntmachung des Hinweises auf die Patenterteilung: **29.08.2018**
(21) Anmeldenummer: 12780134.8
(22) Anmeldetag: 11.10.2012
(51) Int. Cl.: C23C 2/00, C23C 2/14, C23C 2/16, C23C 2/18, C23C 2/20

(54) **VERFAHREN UND VORRICHTUNG ZUM SCHMELZTAUCHBESCHICHTEN EINES METALLBANDS MIT EINEM METALLISCHEN ÜBERZUG**
PROCESS AND APPARATUS FOR THE HOT-DIP COATING OF A METAL STRIP WITH A METALLIC COATING
PROCÉDÉ ET DISPOSITIF DE REVÊTEMENT AU TREMPÉ D'UN FEUILLARD MÉTALLIQUE AVEC UN REVÊTEMENT MÉTALLIQUE

(30) Priorität: 11.11.2011 DE 102011118197
(43) Veröffentlichungstag der Anmeldung: 17.09.2014
(73) Patentinhaber: ThyssenKrupp Steel Europe AG, 47166 Duisburg (DE)
(72) Erfinder: GUSEK, Christopher, 58644 Iserlohn (DE); SCHULTE, Jörg, 57413 Finnentrop (DE); BLUMENAU, Marc, 58119 Hagen (DE); JINDRA, Fred, 57368 Lennestadt (DE); CZUPRYNA, Dirk, 47259 Duisburg (DE); SCHÖNENBERG, Rudolf, Daphne, Alabama 36526 (US)
(74) Vertreter: Cohausz & Florack
(86) Internationale Anmeldenummer: PCT/EP2012/070180
(87) Internationale Veröffentlichungsnummer: WO 2013/068196

(56) Entgegenhaltungen:
- JP-A- 7 145 460
- JP-A- 10 158 796
- JP-A- 11 279 730

## Beschreibung

Die Erfindung betrifft ein Verfahren zum Schmelztauchbeschichten eines Metallbands mit einem metallischen Überzug, bei dem das Metallband im kontinuierlichen Durchlauf durch ein Schmelzenbad geleitet wird, bei dem die Dicke des bei seinem Austritt aus dem Schmelzenbad auf dem Metallband vorhandenen metallischen Überzugs mittels einer Abstreifeinrichtung eingestellt wird, und bei dem auf dem Schmelzenbad vorhandene Schlacke mittels eines Gasstroms von dem aus dem Schmelzenbad austretenden Metallband weggetrieben wird. Typischerweise handelt es sich bei den in dieser Weise beschichteten Metallbändern um warm- oder kaltgewalzte Stahlbänder.

Ebenso betrifft die Erfindung eine Vorrichtung zum Schmelztauchbeschichten eines Metallbands mit einem metallischen Überzug, wobei diese Vorrichtung ein Schmelzenbad, eine Fördereinrichtung zum kontinuierlichen Durchleiten des Metallbands durch das Schmelzenbad, eine Abstreifeinrichtung zum Einstellen der Dicke des bei seinem Austritt aus dem Schmelzenbad auf dem Metallband vorhandenen metallischen Überzugs und mindestens eine Düse zum Ausbringen eines Gasstroms umfasst, der auf dem Schmelzenbad vorhandene Schlacke von dem aus dem Schmelzenbad austretenden Metallband wegtreibt.

Die kontinuierliche Schmelztauchveredelung der eingangs angegebenen Art stellt ein industriell etabliertes, ökonomisch wie ökologisch sinnvolles Verfahrensprinzip dar, mit dem sich metallische Flachprodukte mit einem metallischen Überzug beispielsweise zum Zweck des Korrosionsschutzes beschichten lassen. So besitzt die Schmelztauchveredelung eines zuvor in-line rekristallisationsgeglühten Metallbands mit einem Zn-(Feuerverzinkung) oder Al-Legierungsüberzug (Feueraluminierung) eine hohe Bedeutung für die Erzeugung von Vormaterial für Blechanwendungen im Automobil-, Hausgeräte- und Maschinenbau.

Bei der kontinuierlichen Schmelztauchveredelung wird das geglühte Metallband durch ein Schmelzenbad geleitet, das aus einer Schmelze des den jeweiligen Überzug bildenden Metalls bzw. der den jeweiligen Überzug bildenden Metalllegierung besteht, und sodann innerhalb des Schmelzenbads über ein Rollensystem mindestens einmal umgelenkt und dabei in seinem Lauf stabilisiert wird, bis es aus dem Schmelzenbad austritt. Überschüssiges, noch schmelzflüssiges Überzugsmaterial wird nach dem Austritt aus dem Beschichtungsbad von Abstreifdüsen abgestreift. Das Abstreifen erfolgt dabei in der Regel durch Abblasen mittels eines Gasstroms. Es sind jedoch auch rein mechanisch wirkende Abstreifsysteme im Einsatz.

Während der Tauchphase im Beschichtungsbad löst sich unvermeidbar stets etwas von dem Stahlwerkstoff des Stahlbands in dem Beschichtungsbad. Gleichzeitig steht das schmelzflüssige Beschichtungsbad permanent in direktem Kontakt zur Umgebungsluft. Beides führt zu einer nicht vermeidbaren Schlackebildung im Schmelzenbad. Diese Schlacke schwimmt auf dem Schmelzenbad als so genannte "Oberschlacke" auf.

Wird Oberschlacke von dem aus dem Beschichtungsbad austretenden Metallband mitgerissen, kann die Überzugsqualität durch die resultierenden Fehlstellen nachhaltig beeinträchtigt werden. Beispielsweise treten so genannte "Schmierstreifen" auf oder das Band wird durch Eindrückungen beschädigt, wenn sich die mitgerissene Schlacke an nachfolgenden Rollen festsetzt und anbackt. Dies erzeugt mitunter nicht unerhebliche Kosten aufgrund von Nacharbeit und Abwertungen des beschichteten Metallbands. Das Austragen größerer Brocken Oberschlacke, so genannter "Batzen", kann sogar zu kostenintensiven Walzenschäden an dem üblicherweise in-line nachgeschalteten Dressiergerüst führen.

Der Anlagenbetreiber ist somit vor die stete Herausforderung gestellt, das Mitreißen von Oberschlacke durch das beschichtete Metallband möglichst zu vermeiden.

Es sind verschiedene Möglichkeiten bekannt, mit denen sich ein Mitreißen von Schlacke durch das aus dem Schmelzenbad austretende Metallband vermeiden lassen soll.

An erster Stelle zu nennen sind hier manuell-mechanische Methoden. In der Praxis wird dabei die Oberschlacke in kurzen Zeitabständen von Mitarbeitern unter Zuhilfenahme von Abziehwerkzeugen vom Beschichtungsbad entfernt. Diese Arbeitsweise hat den Nachteil, dass die Oberschlackeentfernung diskontinuierlich verläuft, somit stets - wenn auch kurze - Zeitfenster bestehen, in denen Oberschlacke ungehindert in Kontakt mit dem austretenden Metallband treten kann. Beim manuellen Entfernen der Oberschlacke aus der unmittelbaren Nähe zum aus dem Schmelzenbad austretenden Metallband kann darüber hinaus die Beschichtungsqualität durch zu starkes Aufwirbeln des Beschichtungsbads und durch Berühren des Metallbands mit dem Abstreifwerkzeug beeinträchtigt werden.

Ebenso sind so genannte Abschlackeroboter bekannt, die motorisch angetrieben die Schlacke automatisch von dem jeweiligen Schmelzenbad abziehen. Solche Abschlackeroboter bilden das manuelle Abziehen nach und können aufgrund der baulichen Gegebenheiten nicht an jeder Schmelztauchbeschichtungsanlage aufgestellt werden.

Des Weiteren sind in der Praxis so genannte Spiegelwalzen im Einsatz, welche parallel zur Breitenachse des austretenden Metallbands positioniert sind und die mit ihnen in Kontakt kommende, an ihrer Oberfläche haften bleibende Schlacke von dem Schmelzenbad abnehmen. Zu diesem Stand der Technik gehört auch die in der DE 10 2006 030 914 A1 beschriebene Vorrichtung, bei der ein motorisch angetriebenes Arbeitsmittel die Oberschlacke mit gleichmäßiger Geschwindigkeit von der Beschichtungsbadoberfläche abstreift. Der Einsatz von motorisierten Spiegelwalzen oder motorisierten Abstreifmitteln erlaubt zwar eine kontinuierliche Arbeitsweise. Allerdings stehen hierbei bewegte Teile in permanentem Kontakt zum Beschichtungsbad. Der industrielle Alltag zeigt hier, dass die Aggressivität des schmelzflüssigen Beschichtungsbads einen erheblichen Verschleiß an solchen bewegten Bauteilen erzeugt. Dies gilt bei der Beschichtung eines Stahlbands mit einem Albasierten Überzug ("Feueraluminierung").

Eine dritte Möglichkeit, die Schlacke von dem aus dem Schmelzenbad austretenden Metallband abzuhalten, besteht in einem steten Umwälzen des Beschichtungsbads und der Einrichtung von Kühlzonen, durch die Schlackebildung gezielt in Oberflächenbereiche des Schmelzenbads verlegt werden kann, die fern vom Bandlauf sind. Die Effektivität dieser Maßnahmen kann dabei dadurch gesteigert werden, dass die Strömungen innerhalb des Beschichtungsbads so gerichtet werden, dass sie entgegen des Bandlaufs wirken. Dadurch werden gelöste Metallbandbestandteile vom Metallband wegtransportiert. Verfahren dieser Art sind jeweils in der WO 2009/098362 A1, der WO 2009/098363 A1, der US 5,084,094 A1, der US 6,426,122 B1 und der US 6,177,140 B1 beschrieben. Ein Problem bei diesen Verfahren besteht darin, dass sie teils sehr aufwendige und kostspielige Einrichtungen voraussetzen, welche in vielen Fällen nicht an jeder bestehenden Schmelztauchbeschichtungsanlage nachrüstbar sind. Weiterhin zeigt sich, dass die erforderliche Badströmung im industriellen Alltag nur sehr schwierig permanent aufrechtzuerhalten ist. Darüber hinaus kommen bei der zur Durchführung dieser Verfahren benötigten Vorrichtung viele mechanische Komponenten in einen direkten Kontakt mit dem schmelzflüssigen Beschichtungsbad und sind dementsprechend hohem Verschleiß ausgesetzt.

Beim Abstreifen von überflüssigem Überzugsmaterial vom Metallband mittels Abreifdüsen, die unmittelbar oberhalb der Beschichtungsbadoberfläche positioniert sind, ergibt sich bei hohen Gasdrücken und entsprechend hohen Strömungsgeschwindigkeiten des Gasstroms als positiver Nebeneffekt, dass ein zur Beschichtungsbadoberfläche abgelenkter Teilgasstrom Oberschlacke vom austretenden Metallband wegdrückt. Abstreifdüsen, die dies leisten, sind beispielsweise in der DE 43 00 868 C1 und der DE 42 23 343 C1 beschrieben. Allerdings erfolgt hier das Wegtreiben der Schlacke von dem aus dem Schmelzenbad austretenden Metallband jeweils in ungesteuerter, eher zufälliger Weise. Bei geringen Gasdrücken, wie sie bei niedrigen Bandlaufgeschwindigkeiten oder im Fall hoher Überzugsdicken eingestellt werden, stellt sich der Nebeneffekt "Wegdrücken der Schlacke vom aus dem Schmelzenbad austretenden Metallband" nicht ein.

Aus der JP 07-145460 ist es schließlich bekannt, einen Düsenträger quer zum aus dem Schmelzenbad austretenden Metallband und parallel zur Oberfläche des Schmelzenbads derart anzuordnen, dass das aus ihm ausströmende Gas die auf dem Schmelzenbad vorhandene Schlacke durch parallel zum Band und tangential an die Oberfläche des Schmelzenbads sich anlegenden, wie die Dachflächen eines spitzgiebeligen Dachs voneinander wegweisenden Gasströmungen seitlich zum jeweiligen äußeren Rand des Schmelzenbads getrieben wird. Die sich dort aufstauende Schlacke kann dann mechanisch entfernt werden. Ein Nachteil dieser zur Erfindung nächstkommenden Vorgehensweise besteht jedoch in dem Totraum, der unvermeidbar im Bereich unterhalb des Düsenträgers entsteht. In diesem Totraum kann sich Schlacke sammeln, die in Kontakt mit dem aus dem Schmelzenbad austretenden Band kommt und dort zu deutlichen Oberflächenfehlern in der Bandbreitenmitte führt. Ein weiterer Nachteil dieser Vorgehensweise besteht in dem Umstand, dass die Gasströme des Düsenbalkens zum überwiegenden Teil mit großem Abstand zum Metallband angeordnet sind und demnach Schlacke an einer Stelle von der Oberfläche des Schmelzenbads getrieben wird, an der gar keine Gefahr einer Penetration des Metallbands mit Schlacke besteht. Dies führt zu unnötigem Gasverbrauch.

Vor dem Hintergrund des voranstehend erläuterten Standes der Technik bestand die Aufgabe der Erfindung darin, ein Verfahren und eine Vorrichtung zum Schmelztauchbeschichten von Metallbändern zu nennen, die es mit einfachen und kostengünstigen Mitteln ermöglichen, den Kontakt von Schlacke mit dem aus dem Schmelzenbad austretenden Metallband zu vermeiden und so eine optimale Oberflächenqualität zu gewährleisten.

In Bezug auf das Verfahren ist diese Aufgabe erfindungsgemäß dadurch gelöst worden, dass ein solches Verfahren die in Anspruch 1 angegebenen Maßnahmen umfasst.

In Bezug auf die Vorrichtung ist diese Aufgabe erfindungsgemäß dadurch gelöst worden, dass eine solche Vorrichtung die in Anspruch 9 angegebenen Merkmale aufweist.

Vorteilhafte Ausgestaltungen der Erfindung sind in den abhängigen Ansprüchen angegeben und werden nachfolgend wie der allgemeine Erfindungsgedanke im Einzelnen erläutert.

Bei einem erfindungsgemäßen Verfahren zum Schmelztauchbeschichten eines Metallbands mit einem metallischen Überzug wird dementsprechend in Übereinstimmung mit dem voranstehend erläuterten Stand der Technik das Metallband im kontinuierlichen Durchlauf durch ein Schmelzenbad geleitet, anschließend die Dicke des bei seinem Austritt aus dem Schmelzenbad auf dem Metallband vorhandenen metallischen Überzugs mittels einer Abstreifeinrichtung eingestellt und dabei auf dem Schmelzenbad vorhandene Schlacke mittels eines Gasstroms von dem aus dem Schmelzenbad austretenden Metallband weggetrieben.

Erfindungsgemäß wird nun zum Wegtreiben der Schlacke mittels mindestens einer eng benachbart zum Metallband angeordneten Düse ein sich über die Breite des Metallbands erstreckender Gasstrom auf die Oberfläche des Schmelzenbads gerichtet.

In entsprechender Weise umfasst eine erfindungsgemäße Vorrichtung zum Schmelztauchbeschichten eines Metallbands mit einem metallischen Überzug ein Schmelzenbad, eine Fördereinrichtung zum kontinuierlichen Durchleiten des Metallbands durch das Schmelzenbad, eine Abstreifeinrichtung zum Einstellen der Dicke des bei seinem Austritt aus dem Schmelzenbad auf dem Metallband vorhandenen metallischen Überzugs und mindestens eine Düse zum Ausbringen eines Gasstroms, der auf dem Schmelzenbad vorhandene Schlacke von dem aus dem Schmelzenbad austretenden Metallband wegtreibt.

Erfindungsgemäß ist nun die Düse zum Ausbringen des Gasstroms eng benachbart zum Metallband angeordnet und bringt einen sich über die Breite des Metallbands erstreckenden und auf die Oberfläche des Schmelzenbads gerichteten Gasstrom aus.

Überraschend hat sich gezeigt, dass mittels eines auf die Oberfläche des Schmelzenbads gerichteten, sich über die Breite des jeweiligen aus dem Schmelzenbad austretenden Metallbands erstreckenden Gasstroms auf der Beschichtungsbadoberfläche vorhandene Oberflächenschlacke vom austretenden Metallband ferngehalten werden kann. Der Gasstrom kann dabei problemlos gesteuert und geregelt werden. Insbesondere können Druck und Einblaswinkel der Gasströmung dem Beschichtungsbad, der angestrebten Überzugsdicke und der Bandgeschwindigkeit angepasst und dabei stets so gewählt werden, dass die Gasströmung direkt auf das Beschichtungsbad wirkt. Im Ergebnis wird so mit einfachen Mitteln und auf besonders betriebssichere Weise die Gefahr der Entstehung von Oberflächenfehlern in Folge eines Kontakts des Überzugs mit auf dem Schmelzenbad vorhandener Schlacke effektiv auf ein Minimum reduziert.

In Folge der erfindungsgemäßen Vorgehensweise und der besonderen Gestaltung einer erfindungsgemäßen Vorrichtung ergibt sich ein besonders geringer Verschleiß und eine ebenso geringe Störanfälligkeit. Daraus folgt eine hohe Wartungs- sowie Anwenderfreundlichkeit bei minimierten Betriebskosten.

Ein weiterer Vorteil der Erfindung besteht darin, dass sich bestehende Schmelztauchbeschichtungsanlagen mit geringem Aufwand mit einer erfindungsgemäßen Vorrichtung nachrüsten lassen und in erfindungsgemäßer Weise betrieben werden können. Dabei lässt sich die Erfindung unabhängig von der Zusammensetzung des jeweils verarbeiteten Schmelzenbades nutzen.

Vorteilhafterweise werden die Gasströmungen so ausgerichtet, dass eine direkte Anströmung der jeweiligen Oberfläche des Metallbands vermieden wird. Durch eine direkte Anströmung könnte die Bandlage des Metallbands in der Abstreifdüse destabilisiert werden.

Daher wird die von der erfindungsgemäß angeordneten Düse ausgebrachte Gasströmung jeweils optimalerweise so ausgerichtet, dass der Gasstrom quer zur Förderrichtung des Metallbands von diesem weg gerichtet ist. Bevorzugt wird dabei die Gasströmung so ausgerichtet, dass diese weitgehend rechtwinklig zur der jeweiligen Düse zugeordneten Oberfläche des Metallbands ausgerichtet ist.

Durch eine von dem Metallband wegströmende Gasströmung ist sichergestellt, dass weitestgehend kein ebenfalls quer zur Förderrichtung des Metallbands ausgerichteter, jedoch gegen die Oberflächen des Metallbands gerichteter Impuls durch den Gasstrom verursacht wird.

Im Fall, dass die Gasströmung von der zugeordneten Oberfläche des Metallbands weggerichtet abströmt, ergeben sich optimale Wirkungen, wenn der Einblaswinkel im Bereich von 0 - 60°, insbesondere 0 - 45°, liegt. Bei einer derartigen Ausrichtung ist sichergestellt, dass die Gasströmung mit einem für das Wegtreiben der Schlacke ausreichenden Impuls den von Schlacke freizuhaltenden Oberflächenbereich des Schmelzenbads trifft.

Die erfindungsgemäß zum Ausbringen des Gasstroms vorgesehene Düse ist bevorzugt so nahe wie möglich an dem Metallband angeordnet, wobei der Abstand zwischen der Düse und dem Band in der Praxis jeweils so gewählt werden wird, dass es auch unter den in der Praxis auftretenden Schwankungen der Bandlage zu keinem Kontakt zwischen der Düse und dem Band kommt. Hierzu wird der Abstand zwischen Düse und Metallband im Bereich von 50 - 500 mm eingestellt.

In vielen Fällen wird es nicht möglich sein, die zum erfindungsgemäßen Ausbringen eines Gasstroms vorgesehene Düse in unmittelbarer Nähe der zugeordneten Oberfläche des Metallbands anzuordnen. Stattdessen wird ein bestimmter Mindestabstand eingehalten werden müssen. In einem solchen Fall wird vorzugsweise mindestens ein Teilstrom des aus der Düse ausgebrachten Gasstroms gegen das Metallband gerichtet. Bevorzugt wird dabei der Gasstrom so ausgerichtet, dass der Auftreffbereich auf der Oberfläche des Schmelzenbads vor dem Metallband liegt, dass also der Gasstrom die Oberfläche des Metallbands nicht überstreicht. Auf diese Weise werden Unregelmäßigkeiten des Überzugs vermieden, die durch einen vor der Abstreifeinrichtung auf das Metallband treffenden Gasstrahl verursacht werden könnten. Darüber hinaus wird vermieden, dass der Gasstrom die ordnungsgemäße Bandlage des Metallbands auf seinem Förderweg durch die Abstreifeinrichtung destabilisiert.

In der Praxis kann der jeweilige Gasstrom aus Luft, aus einem in Bezug auf das Schmelzenbad inerten Gas oder aus einem aus Luft und einem in Bezug auf das Schmelzenbad inerten Gas gebildeten Gasgemisch bestehen. Dabei hat sich herausgestellt, dass eine Druckbeaufschlagung der den Düsen zugeleiteten Gasströmung im Bereich von 1 - 15 bar unter den in der Praxis herrschenden Bedingungen zu guten Ergebnissen führt. Die Regelung und Steuerung der Gasströmung kann vom Bediener über Verstellung der horizontalen, vertikalen und ggf. axialen Ausrichtung der erfindungsgemäßen Vorrichtung und des Gasdrucks erfolgen. Der jeweils eingestellte Druck muss einerseits groß genug sein, um die Oberschlacke von der Oberfläche des austretenden Metallbandes wegzutreiben. Der Gasdruck soll 15 bar jedoch nicht überschreiten, weil bei zu hohen Drücken die Gefahr besteht, dass die Oberfläche des Beschichtungsbads durch den Impuls des auftreffenden Gases in unerwünschte Schwingungen versetzt wird.

Die "weggeblasene" Oberschlacke kann in an sich bekannter Weise in einem ausreichenden Abstand vom austretenden Metallband mechanisch vom Beschichtungsbad abgeschöpft werden.

Experimentelle Beobachtungen haben ergeben, dass sich eine besonders positive Wirkung des erfindungsgemäßen Verfahrens einstellt, wenn für die Gasströmung N₂ oder ein anderes in Bezug auf den metallischen Überzug und das Schmelzenbad inertes Gas verwendet wird. Dies ergibt sich daraus, dass bei Verwendung von Stickstoff oder einem vergleichbar inerten Gas neben dem reinen Wegtreiben der Oberschlacke auch die Neubildung von Oberschlacke im vom Gasstrom überstrichenen Bereich merklich reduziert wird.

Bei den in erfindungsgemäßer Weise verarbeiteten Metallbändern handelt es sich typischerweise um kalt- oder warmgewalzte Stahlbänder.

Für die Schmelzenbäder können alle für durch Schmelztauchbeschichten aufbringbare metallische Schmelzen verwendet werden. Hierzu zählen beispielsweise Zink- oder Zinklegierungsschmelzen sowie Aluminium- oder Aluminiumlegierungsschmelzen.

Als Düse für die erfindungsgemäßen Zwecke eignen sich beispielsweise Schlitzdüsen von an sich bekannter Bauart. Auch kann als Düse ein wie eine Schlitzdüse wirkendes geschlitztes oder gelochtes Rohr sowie eine Düseneinheit eingesetzt werden, die mit zwei oder mehreren nebeneinander angeordneten Einzeldüsen besetzt ist. Praktische Versuche haben dabei ergeben, dass die Erfindung auch mit Düsenbreiten ausführbar ist, die schmaler als die Breite des jeweils zu beschichtenden Metallbands sind. So sind bei einer bezogen auf die Breite des Metallbands mittigen Anordnung Düsen bzw. Düsenanordnungen ausreichend, die sich nur über 20 % der Metallbandbreite erstrecken. Die Düsen oder Düsenanordnungen können aber auch breiter als das zu beschichtende Metallband sein. Düsenbreiten von mehr 120 % der Metallbandbreite wären jedoch aufgrund des steigenden Anteils ineffektiv wirkenden Gases wirtschaftlich nicht sinnvoll.

Ein optimaler Schutz bei gleichzeitig optimierter Prozessstabilität ergibt sich, wenn jeder Oberfläche des Metallbands jeweils eine Düse zum Wegtreiben der Schlacke zugeordnet ist.

Bevorzugt liegt der Druck, mit dem das in die erfindungsgemäß eingesetzte Düse einströmende Gas beaufschlagt wird, im Bereich von 1 - 15 bar.

Nachfolgend wird die Erfindung anhand von Ausführungsbeispielen näher erläutert. Es zeigen jeweils schematisch:
- Fig. 1: eine Vorrichtung zum Schmelztauchbeschichten eines Stahlbands in seitlicher Ansicht;
- Fig. 2: einen vergrößerten Ausschnitt A von Fig. 1;
- Fig. 3: eine der Fig. 2 entsprechende Darstellung der Vorrichtung gemäß Fig. 1 in einer alternativen Betriebsweise;
- Fig. 4: eine der Fig. 2 entsprechende Darstellung der Vorrichtung gemäß Fig. 1 in einer weiteren alternativen Betriebsweise;
- Fig. 5: die Vorrichtung gemäß Fig. 1 und 2 in einer Ansicht von oben.

Eine Vorrichtung 1 zum Schmelztauchbeschichten eines Metallbands M, bei dem es sich hier beispielsweise um kaltgewalztes, aus einem korrosionsempfindlichen Stahl bestehendes Stahlband handelt, umfasst ein in einem Kessel 2 gefülltes Schmelzenbad 3, in das das zu beschichtende, zuvor in bekannter Weise auf eine ausreichende Eintauchtemperatur gebrachte Metallband M über einen Rüssel 4 geleitet wird.

In dem Schmelztauchbad 3 wird das Metallband M an einer Umlenkrolle 5 so umgelenkt, dass es in einer vertikal ausgerichteten Förderrichtung F aus dem Schmelzenbad 3 austritt. Dabei durchläuft das aus dem Schmelzenbad 3 austretende Metallband M eine in einem bestimmten Abstand oberhalb der Oberfläche 6 des Schmelzenbads 3 angeordnete Abstreifeinrichtung 7. Diese umfasst hier zwei als Schlitzdüsen ausgebildete Abstreifdüsen 8,9, von denen die eine einen Abstreifgasstrom AG1 auf die eine Oberfläche O1 des Metallbands M richtet, die sich auf der einen Seite zwischen den Längsrändern des Metallbands M erstreckt, und von denen die andere einen Abstreifgasstrom AG2 auf die an der gegenüberliegenden Seite des Metallbands M vorhandene Oberfläche O2 richtet.

Unter optimalen Betriebsbedingungen ist das aus dem Schmelzenbad 3 austretende Metallband M derart ausgerichtet, dass seine mittig zwischen den Oberflächen 01,02 ausgerichtete Mittellage ML in einer vertikal ausgerichteten Ebene H liegt.

Zwischen den Abstreifdüsen 8,9 der Abstreifeinrichtung 7 und der Oberfläche 6 des Schmelzenbads 3 ist auf jeder Seite des Metallbands M in einem Abstand d von 200 mm jeweils eine Düse 10,11 angeordnet, welche jeweils eine sich über die Breite B des Metallbands M erstreckende Gasströmung G1,G2 ausbringt.

Die Düsen 10,11 können als konventionelle Schlitzdüsen ausgebildet sein. In der Praxis erprobt worden sind jedoch als Düsen 10,11 Luftbalken, die aus einem Rohr mit 20 mm Innendurchmesser bestanden, in das im Abstand von jeweils 25 mm zwölf zylindrische Düsenöffnungen mit einem Durchmesser von jeweils 2 mm gebohrt waren. Die Gaszufuhr erfolgte zentral. Beim in der Praxis erprobten Ausführungsbeispiel war der verwendete Luftbalken ca. 300 mm breit und mittig zur 1370 mm betragenden Breite B des Metallbands M ausgerichtet.

Bei der in Fig. 2 dargestellten Betriebsweise sind die Austrittsöffnungen der Düsen 10,11 so ausgerichtet, dass ein größerer Teilstrom G11,G21 der jeweiligen Gasströmung G1,G2 mit seiner zentralen Achse Ga1 jeweils unter einem auf die Senkrechte auf die Oberfläche des Schmelzenbads 3 bezogenen Einblaswinkel ß von ca. 30° auf die Oberfläche des Schmelzenbades 3 gerichtet und dort von der zugeordneten Oberfläche O1,O2 des Metallbands M in einer im Wesentlichen normal zur betreffenden Oberfläche O1,O2 wegweisenden Strömungsrichtung abströmt. Ein kleinerer Teilstrom G12,G22 des jeweiligen Gasstroms G1,G2 ist dagegen gegen die zugeordnete Oberfläche 01,02 des Metallbands gerichtet. Dabei ist der auf die Senkrechte auf das Schmelzenbad 3 bezogene Einblaswinkel ß' dieses Teilstroms G12,G22 jeweils so gewählt, dass die dem Metallband M zugeordnete Grenze des Auftreffbereichs X, in dem der jeweilige Gasstrom G1,G2 auf die Oberfläche 6 des Schmelzenbades 3 trifft, mit engem Abstand vor dem Metallband M endet. Die mit dem metallischen Überzug versehenen Oberflächen 01,02 des Metallbands M werden auf diese Weise vom zugeordneten Gasstrom G1,G2 nicht berührt.

Bei der in Fig. 3 dargestellten Betriebsweise sind die Düsen 10,11 derart eingestellt, dass sie keine in Richtung des Metallbands M gerichteten Teilströme G12,G22 ausbringen.

Bei der in Fig. 4 dargestellten Betriebsweise sind die Düsen 10,11 dagegen derart eingestellt, dass sie keine vom Metallband M weggerichteten Teilströme G11,G21 ausbringen.

Unabhängig davon, ob die Gasströme G1,G2 teilweise oder vollständig auf das Metallband M oder von ihm weg gerichtet ausgebracht worden sind, treiben die Gasströme G1,G2 die auf dem Schmelzenbad 3 vorhandene Schlacke S in einer quer zum Metallband M ausgerichteten Richtung vom Metallband M weg, so dass sie sich jeweils in einem für das Metallband M unkritischen, ausreichend beabstandeten Bereich B1,B2 sammeln und von dort mechanisch, das heißt manuell oder mittels einer geeigneten, motorisch angetriebenen Vorrichtung von der Oberfläche 6 des Schmelzenbads 3 abgenommen werden können.

Für Betriebsversuche wurde an einer großindustriellen Schmelztauchbeschichtungsanlage während der Feueraluminierung eine N₂-Gasströmung mittels zweier nach Art der Düsen 10,11 angeordneter Luftbalken zwischen dem Schmelzenbad und Abstreifdüsen eingeblasen. Das Beschichtungsbad enthielt 9,5 Gew.-% Si, 2,5 Gew.-% Fe und als Rest Al und Spuren sonstiger Elemente sowie unvermeidbare Verunreinigungen. Die Geschwindigkeit des aus dem Schmelzenbad austretenden Metallbands betrug 38 m/min bei einer zu applizierenden Schichtauflage von min. 75 g/m² pro Seite des Metallbands M.

Weggeblasene Oberschlacke wurde manuell-mechanisch von der Aluminiumbadoberfläche entfernt. Über einen längeren Produktionszeitraum konnten Oberflächenfehler durch mitgerissene Oberschlacke effektiv reduziert oder unterbunden werden.

Tabelle 1 zeigt für eine in erfindungsgemäßer Weise unterhalb der Abstreifdüsen angeordnete Schlitzdüse, dass dieses Gutergebnis nicht gegeben war, falls keine Gasströmung aufgebracht wurde bzw. die erfindungsgemäß vorgegebenen Randbedingungen verlassen wurden.

### BEZUGSZEICHEN

- 1: Vorrichtung zum Schmelztauchbeschichten
- 2: Kessel
- 3: Schmelzenbad
- 4: Rüssel
- 5: Umlenkrolle
- 6: Oberfläche des Schmelzenbads 3
- 7: Abstreifeinrichtung
- 8,9: Abstreifdüsen
- 10,11: Düsen
- ß,ß': Einblaswinkel
- AG1,AG2: Abstreifgasströme
- B: Breite des Metallbands M
- B1,B2: Bereiche der Oberfläche 6 des Schmelzenbads 3
- d: Abstand
- F: Förderrichtung
- G1,G2: Gasströmungen
- G11-G22: Teilströme des jeweiligen Gasstrahls G1,G2
- Ga1,Ga2: zentrale Achsen der Gasströmungen G1,G2
- H: vertikal ausgerichtete Ebene der Mittellage ML
- M: Metallband
- ML: Mittellage
- O1, O2: Oberflächen des Metallbands M
- S: Schlacke
- X: Auftreffbereich

**Tabelle 1**

| **Versuch** | **Gasdruck [bar]** | **Einblaswinkel [°]** | **Oberflächenfehler durch Ober schlacke?** | **Erfindungsgemäß?** |
|---|---|---|---|---|
| 1 | keine Gasströmung | | **häufig** | Nein |
| 2 | 0,5 | 45 | häufig | Nein |
| 3 | 1,0 | 45 | vereinzelt | Ja |
| 4 | 2,0 | 45 | vereinzelt | Ja |
| 5 | 4,0 | 45 | keine | Ja |
| 6 | 6,0 | 50 | vereinzelt | Ja |
| 7 | 8,0 | 50 | vereinzelt | Ja |
| 8 | 10,0 | 50 | keine | Ja |
| 9 | 12,0 | 50 | keine | Ja |
| 10 | 14,0 | 5 | keine | Ja |
| 11 | 16,0 | 5 | häufig | Nein |
| 12 | 15,0 | 5 | keine | Ja |
| 13 | 10 | direkte Anströmung des Metallbands | häufig in der Verteilung stark schwankend | Nein |
| 14 | 10 | 70 | häufig | Nein |
| 15 | 10 | 80 | häufig | Nein |

## Patentansprüche

1. Verfahren zum Schmelztauchbeschichten eines Metallbands (M) mit einem metallischen Überzug,
- bei dem das Metallband (M) im kontinuierlichen Durchlauf durch ein Schmelzenbad (3) geleitet wird,
- bei dem die Dicke des bei seinem Austritt aus dem Schmelzenbad (3) auf dem Metallband (M) vorhandenen metallischen Überzugs mittels einer Abstreifeinrichtung (7) eingestellt wird,
und
- bei dem auf dem Schmelzenbad (3) vorhandene Schlacke (S) mittels eines Gasstroms (G1,G2) von dem aus dem Schmelzenbad (3) austretenden Metallband (M) weggetrieben wird,
**dadurch gekennzeichnet, dass** zum Wegtreiben der Schlacke (S) von dem Metallband (M) mittels mindestens einer mit einem Abstand (d) von 50 - 500 mm von der ihr zugeordneten Oberfläche (6) des Metallbands (3) angeordneten Düse (10,11) ein sich über die Breite (B) des Metallbands (M) erstreckender Gasstrom (G1,G2) auf die Oberfläche (6) des Schmelzenbads (3) gerichtet wird, so dass der Gasstrom (G1,G2) die auf dem Schmelzenbad (3) vorhandene Schlacke (S) in einer quer zum Metallband (M) ausgerichteten Richtung vom Metallband (M) wegtreibt.

2. Verfahren nach Anspruch 1, **dadurch gekennzeichnet, dass** der Gasstrom (G1,G2) in einer quer zur Förderrichtung (F) des Metallbands (M) von diesem weg gerichteten Richtung ausgebracht wird.

3. Verfahren nach Anspruch 2, **dadurch gekennzeichnet, dass** der Einblaswinkel (ß), unter dem die Gasströmung (G1,G2) auf die Oberfläche (6) des Schmelzenbads (3) trifft, im Bereich von 0 - 60° liegt.

4. Verfahren nach Anspruch 1, **dadurch gekennzeichnet**, d a s s mindestens ein Teilstrom (G11-G22) des Gasstroms (G1,G2) gegen das Metallband (M) gerichtet ist.

5. Verfahren nach Anspruch 4, **dadurch gekennzeichnet, dass** der Auftreffbereich (X) des Gasstroms (G1,G2) auf der Oberfläche (6) des Schmelzenbads (3) vor dem Metallband (M) liegt.

6. Verfahren nach einem der voranstehenden Ansprüche, **dadurch gekennzeichnet, dass** die Düse (10,11) sich über mindestens 20 % der Breite (B) des Metallbands (M) erstreckt.

7. Verfahren nach einem der voranstehenden Ansprüche, **dadurch gekennzeichnet, dass** der jeweilige Gasstrom (G1,G2) aus Luft, aus einem in Bezug auf das Schmelzenbad (3) inerten Gas oder aus einem aus Luft und einem in Bezug auf das Schmelzenbad (3) inerten Gas gebildeten Gasgemisch besteht.

8. Verfahren nach einem der voranstehenden Ansprüche, **dadurch gekennzeichnet, dass** die mittels des jeweiligen Gasstroms (G1,G2) weggetriebene Schlacke (S) mittels einer mechanisch betriebenen Einrichtung von dem Schmelzenbad (3) abgenommen wird.

9. Vorrichtung zum Schmelztauchbeschichten eines Metallbands (M) mit einem metallischen Überzug,
- mit einem Schmelzenbad (3),
- mit einer Fördereinrichtung zum kontinuierlichen Durchleiten des Metallbands (M) durch das Schmelzenbad (3),
- mit einer Abstreifeinrichtung (7) zum Einstellen der Dicke des bei seinem Austritt aus dem Schmelzenbad (3) auf dem Metallband (M) vorhandenen metallischen Überzugs,
und
- mit mindestens einer Düse (10,11) zum Ausbringen eines Gasstroms (G1,G2), der auf dem Schmelzenbad (3) vorhandene Schlacke (S) von dem aus dem Schmelzenbad (3) austretenden Metallband (M) wegtreibt,
**dadurch gekennzeichnet, dass** die Düse (10,11) zum Ausbringen des Gasstroms (G1,G2) mit einem Abstand (d) von 50 - 500 mm von der ihr zugeordneten Oberfläche (6) des Metallbands (M) angeordnet ist und einen sich über die Breite (B) des Metallbands (M) erstreckenden und auf die Oberfläche (6) des Schmelzenbads (3) gerichteten Gasstrom (G1,G2) ausbringt, so dass der Gasstrom (G1,G2) die auf dem Schmelzenbad (3) vorhandene Schlacke (S) in einer quer zum Metallband (M) ausgerichteten Richtung vom Metallband (M) wegtreibt.

10. Vorrichtung nach Anspruch 9, **dadurch gekennzeichnet, dass** jeder Oberfläche (O1,O2) des Metallbands (M) jeweils eine Düse (10,11) zum Wegtreiben der Schlacke (S) zugeordnet ist.

11. Vorrichtung nach einem der Ansprüche 9 oder 10, **dadurch gekennzeichnet, dass** die Düse (10,11) eine Schlitzdüse oder ein geschlitztes Rohr ist.

12. Vorrichtung nach einem der Ansprüche 9 oder 10, **dadurch gekennzeichnet, dass** die Düse (10,11) durch einen Düsenbalken gebildet ist, in dem mehrere beabstandet zueinander angeordnete Düsenöffnungen vorgesehen sind.

13. Vorrichtung nach Anspruch 11 oder 12, **dadurch gekennzeichnet, dass** die Düse (10,11) jeweils mittig in Bezug auf die Breite (B) des aus dem Schmelzenbad (3) austretenden Metallbands (M) angeordnet ist.

14. Vorrichtung nach einem der Ansprüche 9 bis 13, **dadurch gekennzeichnet, dass** sich die Düse jeweils über mindestens 20 % der Breite (b) des Metallbands (M) erstreckt.

## Claims

1. Method for hot-dip coating a metal strip (M) with a metal covering,
- wherein the metal strip (M) is directed continuously through a melt bath (3),
- wherein the thickness of the metal covering which is present on the metal strip (M) when it leaves the melt bath (3) is adjusted by means of a scraping device (7), and
- wherein slag (S) which is present on the melt bath (3) is driven away from the metal strip (M) leaving the melt bath (3) by means of a gas flow (G1, G2),
**characterised in that**, in order to drive away the slag (S) from the metal strip (M) by means of at least one nozzle (10, 11) arranged with a spacing (d) of from 50 - 500 mm from the surface (6) of the metal strip (3)associated therewith , a gas flow (G1, G2) which extends over the width (B) of the metal strip (M) is directed onto the surface (6) of the melt bath (3), so that the gas flow (G1, G2) expels the slag (s) present on the melt bath (3) in a direction directed perpendicular to the metal strip (M) away from the metal strip (M).

2. Method according to claim 1, **characterised in that** the gas flow (G1, G2) is produced in a direction directed transversely relative to the conveying direction (F) of the metal strip (M) and away from the metal strip (M).

3. Method according to claim 2, **characterised in that** the influx angle (β) at which the gas flow (G1, G2) strikes the surface (6) of the melt bath (3) is in the range from 0 - 60°.

4. Method according to claim 1, **characterised in that** at least a part-flow (G11-G22) of the gas flow (G1, G2) is directed against the metal strip (M).

5. Method according to claim 4, **characterised in that** the impact region (X) of the gas flow (G1, G2) on the surface (6) of the melt bath (3) is located in front of the metal strip (M).

6. Method according to any one of the preceding claims, **characterised in that** the nozzle (10, 11) extends over at least 20% of the width (B) of the metal strip (M).

7. Method according to any one of the preceding claims, **characterised in that** the respective gas flow (G1, G2) comprises air, a gas which is inert with respect to the melt bath (3) or a gas admixture which is formed by air and a gas which is inert with respect to the melt bath (3) .

8. Method according to any one of the preceding claims, **characterised in that** the slag (S) which is driven away by the respective gas flow (G1, G2) is removed from the melt bath (3) by means of a mechanically operated device.

9. Device for hot-dip coating a metal strip (M) with a metal covering,
- having a melt bath (3),
- having a conveying device for continuously directing the metal strip (M) through the melt bath (3),
- having a scraping device (7) for adjusting the thickness of the metal covering present on the metal strip (M) when it leaves the melt bath (3),
and
- having at least one nozzle (10, 11) for producing a gas flow (G1, G2) which drives away slag (S) present on the melt bath (3) from the metal strip (M) leaving the melt bath (3),
**characterised in that** the nozzle (10, 11) for producing the gas flow (G1, G2)is arranged with a spacing (d) of from 50 - 500 mm from the surface (6) of the metal strip (3) associated therewith and produces a gas flow (G1, G2) which extends over the width (B) of the metal strip (M) and which is directed onto the surface (6) of the melt bath (3), so that the gas flow (G1, G2) expels the slag (s) present on the melt bath (3) in a direction directed perpendicular to the metal strip (M) away from the metal strip (M).

10. Device according to claim 9, **characterised in that** a nozzle (10, 11) for driving away the slag (S) is associated with each surface (O1, O2) of the metal strip (M), respectively.

11. Device according to any one of claims 9 or 10, **characterised in that** the nozzle (10, 11) is a slot nozzle or a slotted pipe.

12. Device according to any one of claims 9 or 10, **characterised in that** the nozzle (10, 11) is formed by a nozzle bar in which a plurality of nozzle openings which are arranged with spacing from each other are provided.

13. Device according to claim 11 or 12, **characterised in that** the nozzle (10, 11) is arranged centrally with respect to the width (B) of the metal strip (M) leaving the melt bath (3).

14. Device according to any one of claims 9 to 13, **characterised in that** the nozzle extends over at least 20% of the width (b) of the metal strip (M).

## Revendications

1. Procédé d'enduction par immersion à chaud d'un feuillard métallique (M) avec un revêtement métallique,
- selon lequel le feuillard métallique (M) est acheminé en passe continue à travers un bain de fusion (3),
- selon lequel l'épaisseur du revêtement métallique présent sur le feuillard métallique (M) lors de sa sortie du bain de fusion (3) est réglée au moyen d'un dispositif racleur (7), et
- selon lequel la scorie (S) présente sur le bain de fusion (3) est éloignée du feuillard métallique (M) qui sort du bain de fusion (3) au moyen d'un flux de gaz (G1, G2),
**caractérisé en ce que**
pour éloigner la scorie (S) du feuillard métallique (M), un flux de gaz (G1, G2) qui s'étend sur la largeur (B) du feuillard métallique (M) est dirigé sur la surface (6) du bain de fusion (3) au moyen d'au moins une buse (10, 11) disposée à une distance (d) de 50 à 500 mm de la surface (6) du feuillard métallique (M) qui lui est associée, de sorte que le flux de gaz (G1, G2) éloigne la scorie (S) présente sur le bain de fusion (3) du feuillard métallique (M) dans une direction orientée transversalement par rapport au feuillard métallique (M).

2. Procédé selon la revendication 1, **caractérisé en ce que** le flux de gaz (G1, G2) est débité dans une direction transversale à la direction de transport (F) du feuillard métallique (M) s'éloignant de celui-ci.

3. Procédé selon la revendication 2, **caractérisé en ce que** l'angle d'insufflation (β) sous lequel le flux de gaz (G1, G2) arrive sur la surface (6) du bain de fusion (3) est compris dans la plage de 0 à 60°.

4. Procédé selon la revendication 1, **caractérisé en ce qu'**au moins un flux partiel (G11-G22) du flux de gaz (G1, G2) est dirigé contre le feuillard métallique (M) .

5. Procédé selon la revendication 4, **caractérisé en ce que** la zone d'impact (X) du flux de gaz (G1, G2) sur la surface (6) du bain de fusion (3) se trouve avant le feuillard métallique (M).

6. Procédé selon l'une des revendications précédentes, **caractérisé en ce que** la buse (10, 11) s'étend sur au moins 20 % de la largeur (B) du feuillard métallique (M).

7. Procédé selon l'une des revendications précédentes, **caractérisé en ce que** le flux de gaz (G1, G2) correspondant se compose d'air, d'un gaz inerte par rapport au bain de fusion (3) ou d'un mélange gazeux formé d'air et d'un gaz inerte par rapport au bain de fusion (3).

8. Procédé selon l'une des revendications précédentes, **caractérisé en ce que** la scorie (S) éloignée au moyen du flux de gaz correspondant (G1, G2) est retirée du bain de fusion (3) à l'aide d'un dispositif à entraînement mécanique.

9. Dispositif d'enduction par immersion à chaud d'un feuillard métallique (M) avec un revêtement métallique,
- comprenant un bain de fusion (3),
- comprenant un dispositif de transport destiné à faire passer le feuillard métallique (M) en continu à travers le bain de fusion (3),
- comprenant un dispositif racleur (7) destiné à régler l'épaisseur du revêtement métallique présent sur le feuillard métallique (M) lors de sa sortie du bain de fusion (3),
et
- comprenant au moins une buse (10, 11) destinée à débiter un flux de gaz (G1, G2) qui éloigne la scorie (S) présente sur le bain de fusion (3) du feuillard métallique (M) qui sort du bain de fusion (3),
**caractérisé en ce que**,
pour débiter le flux de gaz (G1, G2), la buse (10, 11)est disposée à une distance (d) de 50 à 500 mm de la surface (6) du feuillard métallique (M) qui lui est associée et débite un flux de gaz (G1, G2) qui s'étend sur la largeur (B) du feuillard métallique (M) et qui est dirigé sur la surface (6) du bain de fusion (3), de sorte que le flux de gaz (G1, G2) éloigne la scorie (S) présente sur le bain de fusion (3) du feuillard métallique (M) dans une direction orientée transversalement par rapport au feuillard métallique (M).

10. Dispositif selon la revendication 9, **caractérisé en ce qu'**une buse (10, 11) destinée à éloigner la scorie (S) est associée à chaque surface (O1, 02) du feuillard métallique (M).

11. Dispositif selon l'une des revendications 9 ou 10, **caractérisé en ce que** la buse (10, 11) est une buse à fente ou un tube fendu.

12. Dispositif selon l'une des revendications 9 ou 10, **caractérisé en ce que** la buse (10, 11) est formée par une barre à buses dans laquelle sont prévues plusieurs ouvertures de buse disposées de manière espacée les unes par rapport aux autres.

13. Dispositif selon la revendication 11 ou 12, **caractérisé en ce que** la buse (10, 11) est respectivement disposée de manière centrée par rapport à la largeur (B) du feuillard métallique (M) qui sort du bain de fusion (3).

14. Dispositif selon l'une des revendications 9 à 13, **caractérisé en ce que** la buse s'étend respectivement sur au moins 20 % de la largeur du feuillard métallique (M).
